# FASCICULE DE BREVET EUROPEEN

(11) **EP 2 616 413 B1**
(45) Date de publication et mention de la délivrance du brevet: **03.11.2021**
(21) Numéro de dépôt: 11773097.8
(22) Date de dépôt: 15.09.2011
(51) Int. Cl.: C06B 23/00, C06D 5/06, C06B 29/08

(54) **COMPOSES PYROTECHNIQUES GÉNÉRATEURS DE GAZ**
PYROTECHNISCHE VERBINDUNGEN FÜR EINEN GASGENERATOR
PYROTECHNIC GAS GENERATOR COMPOUNDS

(30) Priorité: 15.09.2010 FR 1057353
(43) Date de publication de la demande: 24.07.2013
(73) Titulaire: ARIANEGROUP SAS, 75015 Paris (FR)
(72) Inventeur: MARLIN, Frédéric, F-33160 Saint Medard En Jalles (FR); BESOMBES, Stéphane, F-33320 Eysines (FR)
(74) Mandataire: Cabinet Beau de Loménie
(86) Numéro de dépôt international: PCT/FR2011/052125
(87) Numéro de publication internationale: WO 2012/035271

(56) Documents cités:
- EP-A1- 1 205 457
- EP-A2- 1 275 629
- WO-A2-95/25709
- WO-A2-2007/042735
- WO-A2-2009/126702
- DE-U1- 29 821 541
- FR-A1- 2 899 227
- US-A- 5 854 442
- US-A1- 2002 023 699
- None

## Description

La présente invention a pour objet des composés pyrotechniques générateurs de gaz, convenant pour une utilisation dans des systèmes de protection d'occupants de véhicules automobiles, plus spécialement pour le gonflage de coussins amortissants (dits "airbags") et tout particulièrement pour le gonflage de coussins amortissants latéraux (dits "airbags" latéraux (voir ci-dessous)).

Le domaine technique relatif à la protection des occupants de véhicules automobiles a connu un essor très important durant les vingt dernières années. Les véhicules de dernière génération intègrent dorénavant au sein de l'habitacle plusieurs systèmes de sécurité, de type coussin gonflable amortissant (dit "airbag") dont le fonctionnement est assuré par les gaz de combustion de composés pyrotechniques. Parmi les systèmes de type coussin amortissant, on distingue principalement les airbags frontaux pour choc frontal et les airbags latéraux pour choc latéral.

Les systèmes airbags latéraux se différencient des systèmes airbags frontaux essentiellement par le temps requis pour le déploiement et la mise en place du coussin gonflable. Typiquement, ce temps est plus court pour un airbag latéral (de l'ordre de 10-20 ms, contre 40-50 ms pour un airbag frontal). Pour un airbag latéral, le besoin fonctionnel de gonflage du sac sur un temps court impose de recourir à une composition pyrotechnique présentant une vitesse de combustion suffisamment élevée (typiquement égale ou supérieure à 30 mm/s, voire 35 mm/s, à 20 MPa) sur la plage de pression de fonctionnement dans la chambre de combustion du générateur, ceci afin d'obtenir une valeur de débit surfacique de gonflage (produit p x n x Tc x Vc) suffisante. Par ailleurs, afin d'assurer une mise en régime satisfaisante du système, la composition pyrotechnique doit également présenter de bonnes caractéristiques d'allumabilité. Aussi, compte tenu du profil de surface généralement dégressif des chargements employés (de type pastille), la composition doit idéalement présenter une vitesse de combustion stable et suffisamment élevée à basse pression. En fait, l'homme du métier n'ignore pas que le cahier des charges des airbags latéraux est plus contraignant que celui des airbags frontaux. Bien évidemment, toute avancée technologique dans le domaine desdits airbags latéraux peut aussi avantageusement se décliner dans le domaine des airbags frontaux.

Dans le présent texte, on définit par basse pression, une pression P telle que : 0,1 ≤ P < 10 MPa, par moyenne pression, une pression P telle que : 10 MPa ≤ P < 30 MPa, par haute pression, une pression P telle que : P ≥ 30 MPa.

Il est par ailleurs d'usage de compenser les faibles vitesses de combustion des composés pyrotechniques utilisés dans les générateurs de gaz pour airbag actuels, en ayant recours à des chargements composés de pastilles de très faibles dimensions. Bien que n'étant pas économiquement intéressant du fait du faible débit massique de production des machines de pastillage et des coûts d'outillage induits, ceci permet, dans une certaine mesure, de pallier en partie le manque de vitesse de combustion. Cette solution accentue toutefois deux autres inconvénients :
- la difficulté d'allumage, qui est augmentée du fait de la forte surface initiale du chargement, ce qui nécessite alors l'emploi d'un allumeur renforcé ou l'ajout d'une charge supplémentaire faisant office de relais d'allumage ;
- une forte dégressivité de la surface en combustion du fait de la dimension réduite des pastilles, ce qui induit une longue queue de combustion à basse pression. Cette longue queue de combustion à basse pression est la source de l'émission de la majorité des espèces toxiques présentes dans les gaz servant à gonfler le coussin.

Il convient donc de noter que l'augmentation recherchée de la vitesse de combustion du composé pyrotechnique en cause, sur toute la plage de pression, y compris à basse pression, est donc non seulement nécessaire pour accroître le débit de gaz afin d'atteindre les spécifications de délai de gonflage, mais aussi pour assurer l'allumabilité du composé sans recourir à l'emploi d'une charge relais et l'innocuité des produits de combustion.

De surcroit, il existe des contraintes en référence à la température de combustion.

De façon générale, ladite température de combustion ne doit pas être trop élevée (elle doit a minima rester inférieure à 2400 K, plus favorablement inférieure à 2350 K) afin que la température des gaz dans le coussin amortissant ne porte pas atteinte à l'intégrité physique de l'occupant. Une température de combustion basse permet, d'une part, de limiter l'épaisseur du sac et, d'autre part, de simplifier la conception du générateur de gaz en permettant de diminuer la présence de chicanes et de filtres au sein de celui-ci.

Les systèmes airbags latéraux peuvent faire appel à deux types de générateurs de gaz : ceux dits entièrement pyrotechniques (la génération de gaz étant alors assurée exclusivement par la combustion d'un chargement pyrotechnique) et ceux dits "hybrides" (les gaz provenant alors de façon conjointe de la combustion d'un chargement pyrotechnique et d'un volume de gaz neutre stocké sous pression dans un réservoir étanche). Pour les générateurs de type "hybride", le chargement pyrotechnique ne doit pas présenter une température de combustion trop basse afin que les gaz de combustion soient suffisamment chauds pour compenser la baisse de température engendrée par l'expansion de volume du gaz neutre pré-comprimé. Idéalement, des températures de combustion supérieures à 2000 K sont requises.

Ainsi, l'homme du métier est à la recherche de composés pyrotechniques qui conviennent pour une utilisation dans des générateurs de gaz entièrement pyrotechniques ou dans des générateurs hybrides, plus particulièrement destinés à des airbags latéraux, c'est-à-dire présentant simultanément une température de combustion modérée de l'ordre de 2000-2400 K, plus favorablement 2000-2350 K, et une vitesse de combustion élevée sur toute la plage de pression de fonctionnement (notamment supérieure à 30 mm/s à 20 MPa, plus favorablement supérieure à 35 mm/s à 20 MPa), y compris à basse pression.

En outre, les composés pyrotechniques pour airbags doivent aussi tendre à satisfaire conjointement aux exigences suivantes :
- les gaz générés par la combustion du chargement pyrotechnique (comprenant un composé ou n composés) doivent être non toxiques, c'est-à-dire présenter une teneur faible en monoxyde de carbone, en oxydes d'azote et en composés chlorés ;
- le rendement gazeux (c'est-à-dire la quantité de gaz généré par la combustion) doit être élevé afin de conduire à un fort pouvoir de gonflage ;
- la quantité de particules solides générées par la combustion, susceptibles de constituer des points chauds pouvant endommager la paroi du coussin gonflable, doit demeurer faible ;
- l'exposant de pression doit être le plus faible possible, notamment à moyenne et haute pression (typiquement inférieur à 0,35 ainsi que décrit dans l'art antérieur) mais aussi à basse pression. Un faible exposant de pression permet en effet de réduire de manière très significative la variabilité du fonctionnement entre la température extrême basse (vers
- 40°C) et la température extrême haute (vers 90°C) requises dans le domaine d'utilisation. La reproductibilité du fonctionnement est de ce fait améliorée et la dimension de la structure métallique du générateur peut être avantageusement réduite ;
- leur pression limite de combustion doit être aussi proche que possible de la pression atmosphérique.

Il est aussi vivement souhaitable que les ingrédients de base des composés soient non dangereux sur le plan pyrotechnique. On évite avantageusement la présence d'ingrédient(s) appartenant à la classe des explosifs tels que la nitroguanidine, l'hexogène (RDX), l'octogène (HMX). On entend par ingrédients explosifs les ingrédients classés en division de risque 1.1 selon la norme NF T 70-502 (voir aussi ONU - Recommandations relatives au Transport des marchandises dangereuses - manuel d'épreuves et de critères, Quatrième édition révisée, ST/SG/AC.10/11/Rev.4, ISBN 92-1-239083-8ISSN 1014-7179 et STANAG 4488). Le nitrate de guanidine et le perchlorate de potassium, pris séparément, ne sont pas des ingrédients classés dans cette division de risque. Ils ne constituent pas des ingrédients explosifs, notamment au sens de l'invention.

Il faut à ce stade signaler que l'incorporation d'ingrédients hautement énergétiques explosifs tels que la nitroguanidine, même à des taux réduits, contribue de façon préjudiciable à augmenter la température de combustion des composés, au-delà du seuil limite de 2350 K fixé par le besoin d'amélioration technique recherché par les inventeurs. Ainsi, des composés tels que décrits dans le brevet US 6 893 517, consistant principalement en un mélange d'un dérivé de la guanidine (préférentiellement du nitrate de guanidine), d'un composé azoté explosif (préférentiellement de la nitroguanidine) et d'un oxydant inorganique (tel le perchlorate d'ammonium ou le perchlorate de potassium) ne répondent pas aux exigences du cahier des charges de la présente invention. Ces composés incluent en outre dans leur composition un faible taux d'un catalyseur balistique, constitué d'un composé oxygéné d'un métal de transition, avantageusement à haute surface spécifique, traditionnellement utilisé dans le domaine des propergols pour augmenter la vitesse de combustion à moyenne et haute pression (ce catalyseur accélère la décomposition de la charge oxydante). Les micro-générateurs de gaz pour dispositifs pour rétracteur de ceinture tels que décrits dans ledit brevet US 6 893 517 (et dans sa demande prioritaire EP 1 275 629) fonctionnent par impulsions, ce qui nécessite une forte vitesse de combustion à moyenne et haute pression. Un fort exposant de pression à basse pression et la non combustion à pression atmosphérique des composés en cause ne posent pas de problème, dans la mesure où la pression ne redescend pas, dans le contexte d'utilisation desdits composés, à un niveau bas avant la fin du fonctionnement pyrotechnique. Cette application pour des dispositifs de rétracteur de ceinture ne requiert pas, pour le générateur de gaz, des exigences aussi sévères que celles requises dans le contexte de la présente invention (airbags, et tout particulièrement airbags latéraux), tout particulièrement une vitesse de combustion élevée à basse pression, un abaissement du seuil limite de pression de combustion (au plus proche de la pression atmosphérique) et un faible exposant de pression sur toute la plage de combustion (notamment à basse pression).

Actuellement, pour les airbags frontaux, les composés pyrotechniques qui offrent un bon compromis, en termes de température de gaz, de rendement gazeux, de taux de particules émises et de toxicité, contiennent, comme ingrédients principaux, du nitrate de guanidine (NG) en tant que charge réductrice et du nitrate basique de cuivre (BCN) en tant que charge oxydante. Les brevets US 5 608 183 et US 6 143 102 décrivent de tels composés.

Ces composés présentent toutefois des vitesses de combustion relativement faibles, inférieures ou égales à 20 mm/s à 20 MPa, ainsi qu'un faible rendement gazeux. Ils sont également difficiles à allumer.

Dans l'optique d'améliorer l'allumabilité de ce type de composés, on a proposé, selon l'art antérieur, l'ajout de perchlorate dans leur composition à base de nitrate de guanidine (NG) et de nitrate basique de cuivre (BCN). Ainsi, la demande de brevet EP 1 526 121 décrit l'ajout d'un perchlorate (notamment du perchlorate de potassium), à faible taux (moins de 5 % en masse), pour améliorer l'allumage de ces composés. Toutefois, l'incorporation de perchlorate à un taux aussi faible ne permet pas d'accroître suffisamment la vitesse de combustion du composé pour une utilisation satisfaisante au sein de générateurs de gaz pour airbags latéraux.

Les demandes WO 2007/042735 et WO 2009/126702 décrivent des composés présentant des compositions, du même type, qui renferment du nitrate de guanidine (NG), à titre de charge réductrice, du nitrate basique de cuivre (BCN), à titre de charge oxydante principale et, en sus, une seconde charge oxydante, qui consiste avantageusement en du perchlorate de potassium (KClO₄). Ces documents associent les bonnes performances desdits composés, notamment une vitesse de combustion élevée à haute pression, à la composition mais aussi au procédé de fabrication spécifique desdits composés (procédé qui inclut une étape de compactage à rouleaux en voie sèche pour WO 2007/042735 et deux étapes successives de séchage par atomisation et de compression pour WO 2009/126702).

Dans l'optique d'améliorer le rendement gazeux et la vitesse de combustion, on a également proposé, selon l'art antérieur, des composés à base d'un (ou plusieurs) réducteur(s) azoté(s) associé(s) à un oxydant fort de type perchlorate.

Dans la demande de brevet US 2006/0137785, il est décrit l'association d'un réducteur de type guanidine (nitroguanidine ou nitrate de guanidine) et de perchlorate d'ammonium, ce dernier étant nécessairement incorporé à un taux significativement élevé (30% à 60% en masse). L'incorporation de perchlorate d'ammonium à un taux aussi élevé conduit à deux inconvénients majeurs qui sont, d'une part, une augmentation significative de la température de combustion (supérieure à 2800 K) et, d'autre part, la génération de chlorure d'hydrogène (lequel est un gaz toxique et hautement corrosif), ledit chlorure d'hydrogène se retrouvant alors présent dans les effluents gazeux. Pour pallier ce problème, il est décrit dans ledit brevet la nécessité d'adjoindre au mélange de type guanidine + perchlorate d'ammonium un composé métallique de type oxyde de fer afin de neutraliser l'acide chlorhydrique présent dans les gaz de combustion, ce qui a pour conséquence de diminuer la valeur de rendement gazeux du composé.

L'incorporation de perchlorate de potassium à la place du perchlorate d'ammonium présenterait l'avantage de conduire à la formation de chlorure de potassium (KCl) à la place de chlorure d'hydrogène (HCI) (mais l'inconvénient de réduire le rendement gazeux). En tout état de cause, l'incorporation de KClO₄ à des taux aussi élevés (jusqu'à 60% en masse) produirait une augmentation de la température de combustion rédhibitoire dans le contexte de l'application visée.

De façon logique, l'homme du métier s'est donc tourné vers des composés consistant en un mélange contenant du nitrate de guanidine (NG, seul ou associé à un co-réducteur) et du perchlorate de potassium (KClO₄) à des taux intermédiaires d'environ 25% à 45% en masse, tel que décrit dans la demande de brevet WO 95/25709 et les brevets US 5 854 442, US 5 997 666, ledit mélange permettant d'obtenir des composés répondant partiellement aux exigences essentielles du domaine d'application visé par la présente invention, à savoir :
- un bon rendement gazeux ;
- une température de combustion modérée ;
- une non toxicité intrinsèque des effluents particulaires ; et
- une vitesse de combustion vers 20 MPa légèrement accrue par rapport aux compositions formulées à base nitrate de guanidine (NG) et nitrate basique de cuivre (BCN), mais qui demeure insuffisante pour une utilisation dans des airbags latéraux.

Les caractéristiques thermodynamiques et balistiques d'un tel composé (composé de référence 1), dont la composition ("binaire") renferme uniquement du nitrate de guanidine (NG) et du perchlorate de potassium (KClO₄), sont présentées dans le tableau 1 ci-après.

**Tableau 1**

| Ingrédients | | |
|---|---|---|
| Nitrate de guanidine | % en masse | 68,0 |
| Perchlorate de potassium | % en masse | 32,0 |

| Caractéristiques | | |
|---|---|---|
| Oxygène balance | % | -3 |
| Densité | g/cm³ | 1,67 |
| T combustion à 20MPa | K | 2351 |
| Rendement gazeux à 1bar - 1000 K | Mole /kg | 33,2 |
| Vitesse de combustion à 8MPa (basse pression) | mm/s | 20,6 |
| Vitesse de combustion à 20MPa (moyenne presssion) | mm/s | 26,3 |
| Vitesse de combustion à 50MPa (haute pression) | mm/s | 34,9 |
| Exposant de pression déterminé entre 6 et 52 MPa | | 0,26 |
| Taux de gaz à 1 bar - 1000 K | % | 82,5 |
| Taux de KCl | % | 17,1 |
| Pression limite de combustion (1) | MPa | 1,7 |
| (1) : la valeur donnée est une pression relative. Une pression limite de combustion nulle correspond à la pression atmosphérique. | | |

Le composé de référence 1 présente de nombreux avantages parmi ceux attendus d'un composé pour générateur de gaz pour système airbag. Les ingrédients de base sont simples et aisément approvisionnables, peu coûteux, non dangereux sur les aspects pyrotechniques (pas de constituant appartenant à la classe des composés explosifs) et non toxiques. Les performances thermodynamiques (rendement gazeux, taux de particules) sont bonnes et la température de combustion demeure modérée donc acceptable. Les particules émises par la combustion sont non toxiques (essentiellement KCl).

Toutefois, un tel composé ne présente pas l'ensemble des performances attendues, notamment pour une application airbag latéral. Tout d'abord, la vitesse de combustion de l'ordre de 26 mm/s à 20 MPa, n'est accrue que de 20 à 30% par rapport à celle d'un composé à base de nitrate de guanidine (NG) et de nitrate basique de cuivre (BCN), et reste faible par rapport au cahier des charges fixé. Ensuite, lors d'essais avec cette formulation de référence, il est apparu que la substitution totale de l'oxydant nitrate basique de cuivre (BCN) par du perchlorate de potassium (KClO₄), si elle permet d'accroître la vitesse de combustion au dessus de 5 MPa et aussi d'améliorer l'allumabilité, induit en contrepartie, et de façon fortement préjudiciable, un très fort exposant de pression à basse pression (supérieur à 0,55 sur la plage 6 à 10 MPa et une non combustion à pression atmosphérique (des essais complémentaires ont montré que la pression limite de fonctionnement se situe vers 1,7 MPa, alors qu'un composé formulé à base de nitrate de guanidine (NG) et de nitrate basique de cuivre (BCN) présente avantageusement une combustion non nulle à pression atmosphérique).

En partant des performances connues du mélange nitrate de guanidine (NG) / perchlorate de potassium (KClO₄), les inventeurs ont souhaité proposer des composés pyrotechniques générateurs de gaz améliorés, convenant tout particulièrement pour utilisation dans des airbags latéraux. Ils se sont plus particulièrement fixés pour objectif, tout en conservant ou en améliorant les autres caractéristiques, d'améliorer significativement les trois points suivants :
- diminution de la pression limite de combustion,
- diminution de l'exposant de pression (<0,26), avantageusement une forte diminution (≤0,2), très avantageusement une très forte diminution (≤0,1) à partir de 6 MPa,
- accroissement de la vitesse de combustion sur toute la plage de pression, notamment à basse pression.

De façon totalement inattendue, il s'est avéré que la présence, au sein de la composition des composés de l'invention, d'un faible taux d'(au moins) un composé oxygéné d'un métal de transition (un oxyde d'un métal de transition ou un composé précurseur d'un tel oxyde), avantageusement à haute surface spécifique, (traditionnellement utilisé en tant que catalyseur balistique dans le domaine des propergols pour augmenter la vitesse de combustion à haute pression (en accélérant la décomposition de la charge oxydante)), a (aussi) des effets majeurs sur les trois points d'amélioration recherchés ci-dessus (à savoir, l'augmentation de la vitesse de combustion (aussi) à basse pression, la diminution de la pression limite de combustion et la diminution de l'exposant de pression sur toute la plage de pression).

Les compositions des composés pyrotechniques générateurs de gaz de l'invention (convenant tout particulièrement pour des applications airbag, notamment latéraux) consistent en:
- du nitrate de guanidine,
- du perchlorate de potassium.
- au moins un modificateur de combustion, et
- éventuellement au moins un additif,
caractérisées en ce que, exprimées en pourcentages massiques, elles renferment :
- 60 à 70 % de nitrate de guanidine,
- 26 à 33 %, avantageusement 26 à 30 %, de perchlorate de potassium,
- 2,5 à 6 % d'au moins un modificateur de combustion choisi parmi les oxydes de métal de transition, les précurseurs de tels oxydes et leurs mélanges,
- 0 à 6 % d'au moins un additif, et
ne renferment pas d'ingrédient explosif.

Les ingrédients des trois premiers types ci-dessus (nitrate de guanidine, perchlorate de potassium et modificateur de combustion spécifique) représentent généralement plus de 90% en masse de la masse totale (de la composition) des composés de l'invention, très généralement au moins 94 % en masse, voire plus de 98% en masse. L'éventuelle présence d'additif(s), tels des auxiliaires de fabrication (stéarate de calcium, silice par exemple), est expressément prévue. Les ingrédients des trois types ci-dessus peuvent tout à fait représenter 100% en masse de la masse totale des composés de l'invention.

Le nitrate de guanidine, représentant de 60 à 70 % de la masse totale, est en autres retenu pour des raisons de sécurité pyrotechnique et pour son comportement rhéo-plastique, adapté à la mise en œuvre des phases de compactage et éventuel pastillage du procédé voie sèche (voir ci-après), assurant une bonne densification de la composition pyrotechnique pulvérulente de départ tout en limitant l'effort de compression à appliquer. La fabrication des composés par le procédé voie sèche comprend jusqu'à quatre étapes principales (voir ci-après), qui ont notamment été décrites dans la demande brevet WO 2006/134311.

Le perchlorate de potassium est présent, dans la composition des composés de l'invention, à une teneur intermédiaire, modérée (de 26 à 33 % massique, avantageusement de 26 à 30 % massique), tout particulièrement en référence à la température de combustion, "l'allumabilité" et la vitesse de combustion à haute pression visées.

Au sein des mélanges NG + KClO₄, les modificateurs de combustion, sélectionnés par les inventeurs, développent des propriétés particulièrement intéressantes (inattendues) en référence aux trois points d'amélioration recherchés (voir ci-dessus).

Ledit au moins un modificateur de combustion est choisi parmi les oxydes de métal de transition, les précurseurs de tels oxydes et leurs mélanges. Un précurseur d'un tel oxyde conduit à la formation d'un tel oxyde (génère un tel oxyde) lors de sa décomposition en température au cours de la combustion du composé pyrotechnique. Ainsi le nitrate basique de cuivre (Cu(NO₃)₂·3Cu(OH)₂) se décompose-t-il en oxyde de cuivre (CuO) (voir ci-après).

Ledit au moins un modificateur de combustion est présent en une quantité suffisante (≥ 2,5 % en masse), pour être efficace (en référence aux trois points d'amélioration ci-dessus), et non excessive (≤ 6 % en masse) pour ne pas nuire au rendement gazeux. Un seul modificateur de combustion est généralement présent mais la présence d'au moins deux tels additifs est expressément prévue dans le cadre de la présente invention.

De façon préférée, ledit au moins un modificateur de combustion est choisi parmi l'oxyde de zinc (ZnO), l'oxyde de fer (Fe₂O₃), l'oxyde de chrome (Cr₂O₃), le dioxyde de manganèse (MnO₂), l'oxyde de cuivre (CuO), le nitrate basique de cuivre (Cu(NO₃)₂·3Cu(OH)₂) et leurs mélanges. L'oxyde de cuivre et le nitrate basique de cuivre, précurseur dudit oxyde de cuivre (en ce sens que le BCN conduit à la formation d'oxyde de cuivre CuO lors de sa décomposition en température), sont particulièrement performants. De façon particulièrement préférée, les composés de l'invention renferment donc, à titre de modificateur de combustion, l'oxyde de cuivre et/ou le nitrate basique de cuivre. L'utilisation de ces modificateurs de combustion permet d'obtenir des composés de l'invention présentant une valeur d'exposant de pression inférieure ou égale à 0,1 sur la plage de pression 6-52 MPa.

De façon préférée, ledit au moins un modificateur de combustion selon l'invention présente une surface spécifique supérieure à 3 m²/g, avantageusement supérieure à 10 m²/g, très avantageusement supérieure à 25 m²/g.

On comprend que la fonction dudit au moins un modificateur de combustion spécifique (choisi parmi les oxydes de métal de transition, leurs précurseurs et leurs mélanges) au sein de la composition des composés de l'invention est, non seulement, comme dans l'art antérieur (voir notamment l'enseignement du brevet US 6 893 517 rappelé ci-dessus) d'augmenter la vitesse de combustion à haute et moyenne pression, mais aussi, de façon surprenante, de conférer aux composés pyrotechniques :
- une combustion stable et auto-entretenue à basse pression (voire à une pression quasi égale à la pression atmosphérique),
- une vitesse de combustion à basse pression plus élevée que celle des compositions de l'art antérieur,
- un exposant de pression faible, voire quasi nul, à basse, moyenne et haute pression, significativement plus faible que celui des compositions de l'art antérieur ;
et ce, avec une "bonne" allumabilité" desdits composés, sans générer trop de particules solides à la combustion, et une température de combustion avoisinant les 2300 K.

On peut indiquer ici que les composés de l'invention, dont la composition a été précisée ci-dessus, présentent :
- une température de combustion inférieure à 2350 K,
- une pression (relative, c'est-à-dire en référence à la pression atmosphérique) limite de combustion inférieure ou égale à 1,5 MPa, avantageusement inférieure à 0,2 MPa, très avantageusement égale à 0,1 MPa,
- un exposant de pression inférieur ou égal à 0,25, avantageusement inférieur ou égal à 0,2, très avantageusement inférieur ou égal à 0,1, pour une pression entre 6 et 52 MPa,
- une vitesse de combustion :
   + supérieure à 24 mm/s, avantageusement supérieure à 36 mm/s, à basse pression,
   + supérieure à 30 mm/s, avantageusement supérieure à 35 mm/s, à moyenne pression,
   + supérieure à 37 mm/s, avantageusement supérieure à 45 mm/s, à haute pression.

On se doit d'insister ici sur les valeurs d'exposant de pression, basses, voire très basses, des composés de l'invention.

Les meilleurs résultats indiqués ci-dessus (variantes avantageuses et variantes très avantageuses) ont notamment été obtenus avec l'oxyde de cuivre et le nitrate basique de cuivre comme modificateur de combustion. A l'appui de cette affirmation, on peut se référer aux exemples ci-après.

Dans le cadre de la présente invention, au sein de la composition des composés de l'invention, il est donc proposé une utilisation originale (tout particulièrement en référence aux paramètres ci-dessus) aux oxydes et précurseurs d'oxydes en cause (originale, par rapport à celle classique de catalyseur balistique connue, au sein de compositions différentes).

En sus des constituants ci-dessus (NG + KClO₄ + au moins un modificateur de combustion du type précisé), les composés pyrotechniques de l'invention peuvent renfermer, à un faible taux massique (inférieur ou égal à 6 %, généralement d'au moins 0,1 %), au moins un additif, notamment au moins un additif facilitant leur obtention (la mise en forme, lors de leur obtention), tel que le stéarate de calcium ou de magnésium, le graphite et/ou au moins un additif améliorant l'agrégation des produits solides de leur combustion choisi parmi les oxydes réfractaires à température de ramollissement ou de fusion adaptée à la composition tels que la silice ou l'alumine. Il s'agit avantageusement de la silice, généralement introduite sous forme pulvérulente fine (avantageusement de dimension micrométrique, très avantageusement de dimension nanométrique) présentant une haute surface spécifique (avantageusement de 100 m²/g ou plus) ou sous forme de fibres de silice de faible diamètre (1 à 20 microns) et de quelques dizaines ou centaines de microns (20 à 500 microns) de longueur. De façon surprenante, il s'est avéré que la présence, au sein des composés pyrotechniques de l'invention, de silice, à des taux compris entre 0,5 et 6 % en masse, avantageusement entre 0,5 et 3,5 % en masse, a aussi un effet très significatif d'abaissement de la pression limite de combustion.

Il est donc aussi du mérite des inventeurs d'avoir mis en évidence cet effet de la silice au sein de compositions type NG + KClO₄ (voir le tableau 3 ci-après), et donc au sein des compositions de l'invention (type NG + KClO₄ + au moins un modificateur de combustion) où ledit effet se cumule avec ceux (englobant celui de l'abaissement de la pression limite de combustion) du au moins un modificateur de combustion présent.

Le au moins un additif intervient avec les ingrédients constitutifs (NG, KClO₄ + au moins un modificateur de combustion du type précité) (au début du procédé de fabrication) ou est ajouté, plus en aval, dans le procédé de fabrication des composés de l'invention.

On rappelle que les compositions des composés de l'invention ne renferment pas d'ingrédient explosif (voir la norme NF et les recommandations ONU précisées ci-dessus), et ce, notamment en référence aux paramètres : sécurité pyrotechnique et température de combustion. On note par ailleurs que les masses de composés pyrotechniques requises pour le gonflage d'un air-bag, notamment d'un air-bag latéral, sont plus importantes que celles requises pour le gonflage d'un dispositif rétracteur de ceinture selon le brevet US 6 893 517 (lesdits gonflages n'étant pas du même type : temps de gonflage supérieur à 10-20 ms / par impulsion).

Les composés pyrotechniques de l'invention peuvent être obtenus suivant un procédé voie humide. Selon une variante, ledit procédé comprend l'extrusion d'une pâte contenant les constituants du composé. Selon une autre variante, ledit procédé inclut une étape de mise en solution aqueuse de tous les (ou certains des) constituants principaux comprenant une solubilisation d'au moins l'un desdits constituants principaux (oxydant et/ou réducteur) puis l'obtention d'une poudre par séchage par atomisation, l'ajout à la poudre obtenue du ou des constituants qui n'auraient pas été mis en solution, puis la mise en forme de la poudre sous la forme d'objets par les procédés usuels en voie sèche.

Les composés pyrotechniques de l'invention peuvent aussi être obtenus en voie sèche, par exemple par simple pastillage de la poudre obtenue par mélange de leurs constituants.

Le procédé d'obtention préférentiel des composés pyrotechniques de l'invention inclut une étape de compactage à sec d'un mélange des ingrédients constitutifs en poudre desdits composés (excepté pour ledit au moins un additif qui peut être ajouté au cours du procédé). Le compactage à sec est généralement mis en oeuvre, de façon connue *per se,* dans un compacteur à cylindres, à une pression de compactage comprise entre 10⁸ et 6.10⁸ Pa. Il peut être mis en œuvre selon différentes variantes (avec une étape caractéristique de compactage "simple" suivie d'au moins une étape complémentaire, avec une étape caractéristique de compactage couplée à une étape de mise en forme). Ainsi, les composés pyrotechniques de l'invention sont susceptibles d'exister sous différentes formes (notamment au fil du procédé de fabrication conduisant aux composés finaux):
- à l'issue d'un compactage à sec couplé à une mise en forme (par utilisation d'au moins un cylindre de compactage, dont la surface externe présente des alvéoles), on obtient des plaques avec motifs en relief que l'on peut casser pour l'obtention directe d'objets pyrotechniques formés ;
- à l'issue d'un compactage à sec suivi d'une granulation, on obtient des granulés ;
- à l'issue d'un compactage à sec suivi d'une granulation puis d'un pastillage (compression à sec), on obtient des pastilles ;
- à l'issue d'un compactage à sec suivi d'une granulation puis du mélange des granulés obtenus avec un liant extrudable et de l'extrusion dudit liant chargé en lesdits granulés, on obtient des blocs monolithiques extrudés (chargés avec lesdits granulés).

Les composés pyrotechniques de l'invention sont donc notamment susceptibles d'exister sous la forme d'objets de type:
- granulés,
- pastilles,
- blocs monolithes.

De façon nullement limitative, on peut indiquer ici que:
- les granulés de l'invention présentent généralement une granulométrie (un diamètre médian) comprise entre 200 et 1400 µm (ainsi qu'une masse volumique apparente comprise entre 0,8 et 1,2 g/cm³;
- les pastilles de l'invention présentent généralement une épaisseur comprise entre 1 et 3 mm.

Lorsque les composés de l'invention sont obtenus par un procédé en voie sèche, les ingrédients constitutifs des composés de l'invention présentent avantageusement une granulométrie fine, inférieure ou égale à 20 µm. Ladite granulométrie (valeur du diamètre médian) est généralement comprise entre 3 et 20 µm. Les composés décrits dans la présente invention expriment tout leur potentiel s'ils sont obtenus par un procédé en voie sèche à partir de poudres présentant un diamètre médian compris entre 10 et 20 µm pour le KClO₄ et 5 à 15 µm pour le nitrate de guanidine.

Selon un autre de ses objets, la présente invention concerne une composition pulvérulente (mélange de poudres), précurseur d'un composé de l'invention, dont la composition correspond donc à celle d'un composé de l'invention (voir ci-dessus).

Selon un autre de ses objets, la présente invention concerne les générateurs de gaz contenant au moins un composé pyrotechnique de l'invention. Lesdits générateurs conviennent parfaitement pour les airbags, notamment latéraux (voir ci-dessus).

On se propose maintenant d'illustrer, de façon nullement limitative, l'invention.

Le tableau 2 ci-après présente des exemples de compositions de composés de la présente invention, ainsi que les performances desdits composés comparées à celles du composé de l'art antérieur de référence 1. Les composés ont été évalués au moyen de calculs thermodynamiques ou à partir de mesures physiques menées sur des granulés ou des pastilles fabriqués à partir des compositions *via* le procédé de mélange de poudres - compactage - granulation - et éventuellement pastillage en voie sèche.

Le composé de référence 1 de l'art antérieur (voir le tableau 1 ci-dessus) renferme du nitrate de guanidine et du perchlorate de potassium et ne contient pas de modificateur de combustion au sens de l'invention. Les composés des exemples 1 à 7 renferment dans leur composition, en plus des deux constituants du composé de référence 1, un tel modificateur de combustion.

Les taux des constituants majeurs ont été ajustés afin de conserver une valeur de balance en oxygène proche de -3%, de manière à pouvoir directement comparer les performances des composés du tableau 1.

Les résultats du tableau 2 montrent, comme attendu selon l'enseignement de l'art antérieur (enseignement du brevet US 6 893 517 et celui du domaine des propergols), que l'ajout d'un modificateur de combustion au sens de l'invention dans une composition du type de celle du composé de référence 1 conduit à une augmentation de la vitesse de combustion à moyenne et haute pression sans modification significative de la température de combustion.

De façon surprenante, ledit ajout conduit de manière conjointe à un abaissement très important de l'exposant de pression, exposant de pression très faible sur toute la plage de pression de fonctionnement (au delà de 6 MPa), de la pression limite de combustion et à une augmentation importante de la vitesse de combustion à basse pression.

Le CuO est le composé qui, ajouté à la composition de référence 1, apporte les améliorations les plus significatives (voir l'exemple 2). L'exposant de pression est quasi nul sur l'ensemble de la plage de fonctionnement, la pression limite de fonctionnement est quasiment égale à la pression atmosphérique.

Dans la mesure où un complexe de métal tel que le BCN se décompose au cours des réactions exothermiques de combustion en générant *in situ* du CuO de haute surface spécifique (ce qui a été vérifié expérimentalement), le CuO peut donc être remplacé par du BCN comme modificateur de combustion avec des résultats qui sont équivalents à ceux du CuO (voir l'exemple 7).

Le CuO et le BCN, permettent, lorsqu'ils sont incorporés à un taux réduit (5% dans les exemples), de conserver une valeur avantageuse de rendement gazeux (>32 g/mol) et conduisent au final à une amélioration très significative de la valeur de débit surfacique de gonflage (de plus de 40%) par rapport à la composition de référence NG / KClO₄ du composé de référence 1.

**Tableau 2**

| Exemples | | Réf. 1 | Ex. 1 | Ex. 2 | Ex. 3 | Ex. 4 | Ex. 5 | Ex. 6 | Ex 7 |
|---|---|---|---|---|---|---|---|---|---|
| Ingrédients | | | | | | | | | |
| Nitrate de guanidine | % | 68,0 | 65,0 | 65,7 | 65,7 | 65,0 | 65,0 | 67,3 | 66,7 |
| Perchlorate de potassium | % | 32,0 | 30,0 | 29,3 | 29,3 | 30,0 | 30,0 | 29,7 | 28,3 |
| Oxyde de zinc (ZnO) | % | - | 5,0 | - | - | - | - | - | - |
| Oxyde de cuivre (CuO) | % | - | - | 5,0 | - | - | - | - | - |
| Oxyde de manganèse (MnO₂) | % | - | - | - | 5,0 | - | - | - | - |
| Oxyde de Chrome (Cr₂O₃) | % | - | - | - | | 5,0 | - | - | - |
| Oxyde de Fer (Fe₂O₃) | % | - | - | - | - | - | 5,0 | - | |
| Nitrate basique de cuivre (BCN) | % | - | - | - | - | - | - | 3,0 | 5,0 |

| Exemples | | Réf. 1 | Ex. 1 | Ex. 2 | Ex. 3 | Ex. 4 | Ex. 5 | Ex. 6 | Ex 7 |
|---|---|---|---|---|---|---|---|---|---|
| Caractéristiques | | | | | | | | | |
| Vitesse de combustion à 8MPa (basse pression) | mm/s | 20,6 | 26,7 | 36,2 | 24,9 | 27,0 | 25,8 | 34,5 | 38,1 |
| Vitesse de combustion à 20MPa (moyenne pression) | mm/s | 26,3 | 31,9 | 38,0 | 31,5 | 31,1 | 31,2 | 36,4 | 39,3 |
| Vitesse de combustion à 50MPa (haute pression) | mm/s | 34,9 | 38,0 | 45,7 | 39,5 | 37,8 | 41,5 | 44,7 | 47,8 |
| Température de combustion | K | 2351 | 2237 | 2303 | 2285 | 2304 | 2294 | 2312 | 2296 |
| Exposant de pression déterminé sur plage 6 - 52 MPa | - | 0,26 | 0,16 | 0,07 | 0,19 | 0,17 | 0,25 | 0,09 | 0,10 |
| Pression (relative) limite de combustion | MPa | 1,7 | 1,5 | 0,1 | 1 | 0,5 | 0,25 | 0,1 | 0,1 |
| Balance en oxygène | % | -3,0 | -2,8 | -3,1 | -3,1 | -2,8 | -2,8 | -3,1 | -3,1 |
| Densité | g/cm³ | 1,67 | 1,73 | 1,72 | 1,72 | 1,73 | 1,73 | 1,69 | 1,70 |
| Rendement gazeux à 1bar - 1000 K | mole/kg | 33,2 | 31,6 | 32,1 | 32,1 | 31,6 | 31,6 | 33,1 | 33,0 |
| Débit surfacique de gonflage (pxnxTcxVc) à 20MPa | mole.K /cm².s | 344 | 391 | 485 | 397 | 391 | 390 | 470 | 505 |

Le tableau 3 ci-après montre le deuxième effet surprenant mis en évidence par les inventeurs, à savoir la diminution très significative de la pression limite de combustion (mesurée sur des granulés) lorsque l'on introduit de la silice à un taux modéré dans la composition des composés de l'invention. Ce même effet, obtenu avec un autre oxyde réfractaire de métal tel que l'alumine, n'est pas d'une ampleur suffisante pour présenter un intérêt.

**TABLEAU 3**

| Exemples | | Réf.1 | Ex. 8 | Ex.9 |
|---|---|---|---|---|
| Ingrédients | unité | | | |
| Nitrate de guanidine | % | 68,0 | 65,0 | 65,0 |
| Perchlorate de potassium | % | 32,0 | 30,0 | 30,0 |
| Alumine | % | - | 5,0 | - |
| Silice | % | - | - | 5,0 |
| Caractéristique | | | | |
| Pression (relative) limite de combustion | MPa | 1,7 | 1,5 | 0,5 |

## Revendications

1. Composé solide pyrotechnique générateur de gaz, dont la composition consiste en :
- du nitrate de guanidine,
- du perchlorate de potassium,
- au moins un modificateur de combustion, et
- éventuellement au moins un additif,
**caractérisé en ce que** sa composition, exprimée en pourcentages massiques, renferme de :
- 60 à 70 % de nitrate de guanidine,
- 26 à 33 %, avantageusement 26 à 30 %, de perchlorate de potassium,
- 2,5 à 6 % d'au moins un modificateur de combustion choisi parmi les oxydes de métal de transition, les précurseurs de tels oxydes et leurs mélanges,
- 0 à 6 % d'au moins un additif, et
ne renferme pas d'ingrédient explosif.

2. Composé selon la revendication 1, **caractérisé en ce que** sa composition est constituée pour au moins 94 % en masse, avantageusement pour au moins 98 % en masse, voire à 100 % en masse, desdits nitrate de guanidine, perchlorate de potassium et au moins un modificateur de combustion.

3. Composé selon la revendication 1 ou 2, **caractérisé en ce que** ledit au moins un modificateur de combustion est choisi parmi l'oxyde de zinc (ZnO), l'oxyde de fer (Fe₂O₃), l'oxyde de chrome (Cr₂O₃), le dioxyde de manganèse (MnO₂), l'oxyde de cuivre (CuO), le nitrate basique de cuivre (Cu(NO₃)₂·3Cu(OH)₂) et leurs mélanges.

4. Composé selon l'une quelconque des revendications 1 à 3, **caractérisé en ce que** ledit au moins un modificateur de combustion consiste en de l'oxyde de cuivre et/ou du nitrate basique de cuivre.

5. Composé selon la revendication 4, **caractérisé en ce qu'**il présente un exposant de pression inférieur ou égal à 0,1, pour une pression comprise entre 6 et 52 MPa.

6. Composé selon l'une quelconque des revendications 1 à 5, **caractérisé en ce que** ledit au moins un modificateur de combustion présente une surface spécifique supérieure à 3 m²/g, avantageusement supérieure à 10 m²/g, très avantageusement supérieure à 25 m²/g.

7. Composé selon l'une quelconque des revendications 1 à 6, **caractérisé en ce que** sa composition renferme, à titre d'additif, de la silice.

8. Composé selon la revendication 7, **caractérisé en ce que** ladite silice est sous forme pulvérulente de haute surface spécifique avantageusement de 100 m²/g ou plus, et de dimension micrométrique, avantageusement de dimension nanométrique, ou sous forme de fibres de silice de 1 à 20 microns de diamètre et de 20 à 500 microns de longueur.

9. Composé selon l'une quelconque des revendications 1 à 8, **caractérisé en ce qu'**il est obtenu par un procédé voie sèche, qui comprend une étape de compactage d'un mélange pulvérulent renfermant les ingrédients constitutifs dudit composé en poudre, éventuellement suivie d'une étape de granulation, elle-même suivie, éventuellement, d'une étape de mise en forme par pastillage.

10. Composé selon l'une quelconque des revendications 1 à 9, **caractérisé en ce qu'**il se présente sous la forme de granulés, de pastilles ou de blocs monolithes.

11. Composition pulvérulente, précurseur d'un composé selon l'une quelconque des revendications 1 à 10, dont la composition correspond à celle d'un composé selon l'une quelconque des revendications 1 à 8.

12. Générateur de gaz, convenant pour airbag, **caractérisé en ce qu'**il contient au moins un composé selon l'une quelconque des revendications 1 à 10.

## Patentansprüche

1. Feste pyrotechnische Verbindung für einen Gasgenerator, deren Zusammensetzung bestehend ist aus:
- Guanidinnitrat,
- Kaliumperchlorat,
- mindestens einem Verbrennungsmodifikator und
- gegebenenfalls mindestens einem Additiv,
**dadurch gekennzeichnet, dass** ihre Zusammensetzung, ausgedrückt in Masseprozent, enthält:
- 60 bis 70 % Guanidinnitrat,
- 26 bis 33 %, vorteilhafterweise 26 bis 30 %, Kaliumperchlorat,
- 2,5 bis 6 % von mindestens einem Verbrennungsmodifikator, ausgewählt aus Übergangsmetalloxiden, Vorläufern solcher Oxide und Mischungen davon,
- 0 bis 6 % von mindestens einem Additiv und
keinen explosiven Inhaltsstoff enthält.

2. Verbindung nach Anspruch 1, **dadurch gekennzeichnet, dass** ihre Zusammensetzung zu mindestens 94 Masse-%, vorteilhafterweise zu mindestens 98 Masse-%, oder sogar 100 Masse-% aus dem Guanidinnitrat, dem Kaliumperchlorat und mindestens einem Verbrennungsmodifikator besteht.

3. Verbindung nach Anspruch 1 oder 2, **dadurch gekennzeichnet, dass** der mindestens eine Verbrennungsmodifikator aus Zinkoxid (ZnO), Eisenoxid (Fe₂O₃), Chromoxid (Cr₂O₃), Mangandioxid (MnO₂), Kupferoxid (CuO), basischem Kupfernitrat (Cu(NO₃)₂ · 3Cu(OH)₂) und Mischungen davon ausgewählt ist.

4. Verbindung nach einem der Ansprüche 1 bis 3, **dadurch gekennzeichnet, dass** der mindestens eine Verbrennungsmodifikator aus Kupferoxid und/oder basischem Kupfernitrat besteht.

5. Verbindung nach Anspruch 4, **dadurch gekennzeichnet, dass** sie einen Druckexponenten kleiner oder gleich 0,1 für einen Druck zwischen 6 und 52 MPa aufweist.

6. Verbindung nach einem der Ansprüche 1 bis 5, **dadurch gekennzeichnet, dass** der mindestens eine Verbrennungsmodifikator eine spezifische Oberfläche größer als 3 m²/g, bevorzugt größer als 10 m²/g, besonders bevorzugt größer als 25 m²/g aufweist.

7. Verbindung nach einem der Ansprüche 1 bis 6, **dadurch gekennzeichnet, dass** ihre Zusammensetzung als Additiv Siliciumdioxid enthält.

8. Verbindung nach Anspruch 7, **dadurch gekennzeichnet, dass** das Siliciumdioxid in pulverförmiger Form mit spezifischer großer Oberfläche von bevorzugt 100 m²/g oder mehr, und von mikrometrischer Abmessung, bevorzugt von nanometrischer Abmessung, oder in Form von Siliciumdioxidfasern mit einem Durchmesser von 1 bis 20 Mikrometern und einer Länge von 20 bis 500 Mikrometern vorliegt.

9. Verbindung nach einem der Ansprüche 1 bis 8, **dadurch gekennzeichnet, dass** sie durch ein Trockenverfahren erhalten wird, das einen Schritt der Verdichtung einer pulverförmigen Mischung umfasst, die die Inhaltsstoffe enthält, die die Pulververbindung bilden, gegebenenfalls gefolgt von einem Granulationsschritt, dieser wiederum gegebenenfalls gefolgt von einem Schritt der Formgebung durch Tablettierung.

10. Verbindung nach einem der Ansprüche 1 bis 9, **dadurch gekennzeichnet, dass** sie die Form von Granulat, Pastillen oder monolithischen Blöcken aufweist.

11. Pulverförmige Zusammensetzung, Vorläufer einer Verbindung nach einem der Ansprüche 1 bis 10, deren Zusammensetzung derjenigen einer Verbindung nach einem der Ansprüche 1 bis 8 entspricht.

12. Gasgenerator, der für einen Airbag geeignet ist, **dadurch gekennzeichnet, dass** er mindestens eine Verbindung nach einem der Ansprüche 1 bis 10 enthält.

## Claims

1. A solid pyrotechnic gas generator compound, the composition of which consists of:
- guanidine nitrate,
- potassium perchlorate,
- at least one combustion modifier, and
- optionally at least one additive,
**characterized in that** its composition, expressed in weight percentages, comprises from:
- 60 to 70% of guanidine nitrate,
- 26 to 33%, advantageously 26 to 30%, of potassium perchlorate,
- 2.5 to 6% of at least one combustion modifier chosen from transition metal oxides, the precursors of such oxides and mixtures thereof,
- 0 to 6% of at least one additive, and
does not comprise an explosive ingredient.

2. The compound according to claim 1, **characterized in that** its composition consists of at least 94 % by weight, advantageously at least 98 % by weight, or even 100 % by weight of said guanidine nitrate, potassium perchlorate, and at least one combustion modifier.

3. The compound according to claim 1 or 2, **characterized in that** said at least one combustion modifier is chosen from zinc oxide (ZnO), iron oxide (Fe₂O₃), chromium oxide (Cr₂O₃), manganese dioxide (MnO₂), copper oxide (CuO), basic copper nitrate (Cu(NO₃)₂·3Cu(OH)₂) and mixtures thereof.

4. The compound according to any one of claims 1 to 3, **characterized in that** said at least one combustion modifier consists of copper oxide and/or basic copper nitrate.

5. The compound according to claim 4, **characterized in that** it has a pressure exponent of less than or equal to 0.1, for a pressure of between 6 and 52 MPa.

6. The compound according to any one of claims 1 to 5, **characterized in that** said at least one combustion modifier has a specific surface area of greater than 3 m²/g, advantageously greater than 10 m²/g and very advantageously greater than 25 m²/g.

7. The compound according to any one of claims 1 to 6, **characterized in that** its composition comprises silica as additive.

8. The compound according to claim 7, **characterized in that** said silica is in pulverulent form having a high specific surface area, advantageously of 100 m²/g or more, and of micrometric size, advantageously of nanometric size, or in the form of silica fibers of from 1 to 20 microns in diameter and from 20 to 500 microns in length.

9. The compound according to any one of claims 1 to 8, **characterized in that** it is obtained by means of a dry process, which comprises a step of compacting a pulverulent mixture comprising the constituent ingredients of said compound in powder form, optionally followed by a granulation step, itself optionally followed by a step of forming by pelletizing.

10. The compound according to any one of claims 1 to 9, **characterized in that** it is in the form of granules, pellets or monolithic blocks.

11. A pulverulent composition, which is a precursor of a compound according to any one of claims 1 to 10, the composition of which corresponds to that of a compound according to any one of claims 1 to 8.

12. A gas generator, suitable for an airbag, **characterized in that** it contains at least one compound according to any one of claims 1 to 10.
